# FASCICULE DE BREVET EUROPEEN

(11) **EP 0 848 076 B1**
(45) Date de publication et mention de la délivrance du brevet: **22.08.2001**
(21) Numéro de dépôt: 97402985.2
(22) Date de dépôt: 10.12.1997
(51) Int. Cl.: C23C 2/02

(54) **Procédé de revêtement au trempé d'une tôle d'acier; tôle zinguee ou aluminiée obtenue par ce procédé**
Verfahren zur Heisstauch-Beschichtung einer Stahlplatte; galvanisierte oder aluminisierte Stahlplatte so hergestellt
Method for hot-dip coating of a steel plate; galvanized or aluminized steel plate obtained therefrom

(30) Priorité: 11.12.1996 FR 9615195
(43) Date de publication de la demande: 17.06.1998
(73) Titulaire: SOLLAC, 92800 Puteaux (FR)
(72) Inventeur: Guesdon, Philippe, 75018 - Paris (FR)
(74) Mandataire: Ventavoli, Roger

(56) Documents cités:
- DE-A- 3 150 998
- LU-A- 60 512
- PATENT ABSTRACTS OF JAPAN vol. 017, no. 499 (C-1109), 9 septembre 1993 & JP 05 132747 A (KAWASAKI STEEL CORP), 28 mai 1993,
- PATENT ABSTRACTS OF JAPAN vol. 014, no. 582 (C-0792), 26 décembre 1990 & JP 02 254145 A (NIPPON STEEL CORP), 12 octobre 1990,
- PATENT ABSTRACTS OF JAPAN vol. 011, no. 018 (C-398), 17 janvier 1987 & JP 61 194186 A (NIPPON STEEL CORP), 28 août 1986,
- PATENT ABSTRACTS OF JAPAN vol. 011, no. 089 (C-411), 19 mars 1987 & JP 61 243162 A (NIPPON STEEL CORP), 29 octobre 1986,

## Description

L'invention concerne un procédé de revêtement métallique d'une tôle d'acier dans lequel :
- on nettoie la surface de ladite tôle à revêtir,
- on effectue un traitement thermique de recuit, notamment de recristallisation, de ladite tôle nettoyée,
- on trempe ladite tôle traitée dans un bain liquide de métal de revêtement,
- on extrait ensuite la tôle du bain,
- et on solidifie la couche métallique de revêtement entraînée sur la tôle à la sortie dudit bain.

Pour obtenir une forte adhérence du revêtement métallique sur la tôle d'acier, sans pour autant créer une couche importante d'alliage entre le substrat d'acier et le revêtement, il importe de préparer, avant trempé, une surface bien propre et bien mouillable, l'idéal étant réputé être une surface exempte d'oxydes, c'est à dire de fer pur dans le cas présent de tôle d'acier.

D'une manière générale, les conditions de revêtement, notamment l'atmosphère de traitement thermique de recristallisation et la nature du bain, sont donc adaptées au mieux à la formation et au mouillage d'une surface de fer pur.

Comme la présence d'oxydes à la surface risque de dégrader sa mouillabilité, on empêche l'apparition d'oxydes ou on les élimine généralement en effectuant le traitement thermique de recuit de recristallisation sous atmosphère non oxydante ou même réductrice.

Pour certaines nuances d'acier (acier au silicium, par exemple), cette précaution concernant l'atmosphère de recuit ne suffit malheureusement pas pour éliminer la présence d'oxydes en surface ; il faut alors modifier d'autres étapes du procédé (par exemple : créer une couche d'oxyde en profondeur au moment du nettoyage afin de bloquer la diffusion des éléments d'addition oxydables de l'acier, puis recuire sous atmosphère très réductrice pour retrouver, en extrême surface seulement, une couche de fer pur).

L'inconvénient des procédés de revêtement de tôles d'acier au trempé est qu'il faut adapter les conditions de revêtement au type de nuance d'acier à revêtir, notamment en fonction de la nature et de la proportion des éléments d'addition qu'il contient, pour obtenir une surface mouillable et un revêtement adhérent.

Dans le bain de revêtement et à la sortie du bain, il est également très important de pouvoir bien contrôler l'alliation éventuelle, à l'interface acier-revêtement, entre le métal de revêtement et l'acier.

Dans le cas de la galvanisation, l'addition, dans le bain, d'un inhibiteur d'alliation comme l'aluminium, permet de limiter la couche interfaciale (ici : Fe₂Al₅) à une épaisseur très faible, généralement inférieure à 0,01 µm.

Dans le cas de l'aluminiage, il faut rajouter dans le bain des quantités importantes de silicium pour limiter l'épaisseur de la couche interfaciale d'alliage Fe, Al, Si dont l'épaisseur reste cependant de l'ordre de 3 à 6 µm.

On obtient dans ce cas, non pas un revêtement d'aluminium, mais un revêtement d'alliage aluminium-silicium.

Une telle couche interfaciale, entre le substrat d'acier et le revêtement d'alliage aluminium-silicium, fragilise fortement le revêtement obtenu.

L'invention a pour but, sur une ligne de revêtement au trempé, d'éviter d'avoir à modifier sensiblement les conditions de revêtement selon les nuances d'acier à revêtir.

L'invention a également pour but, notamment dans le cas de l'aluminiage, de réaliser au trempé des revêtements plus résistants et/ou à plus forte teneur en aluminium.

L'invention a pour objet un procédé du type précité caractérisé en ce que, après l'étape de nettoyage et avant l'étape de trempé :
- on applique sur ladite surface une première sous-couche à base d'au moins un oxyde d'épaisseur moyenne comprise entre 0,01 et 0,1 µm,
- et on applique ensuite, sur ladite première sous-couche, une deuxième sous-couche métallique contenant au moins 20% en poids de fer.

Grâce à cette préparation dans laquelle on applique les deux sous-couches, on obtient ainsi une surface « universelle » prête au trempé.

La fonction de la première sous-couche est essentiellement une fonction « barrière » ou « anti-alliation» entre les éléments du substrat, notamment le fer, et ceux du revêtement métallique, comme généralement le zinc et/ou l'aluminium ; à ce titre, la première sous-couche joue un rôle comparable à celui de silicium dans un bain d'aluminium, ou à celui de l'aluminium dans un bain de zinc, c'est à dire un rôle d'inhibition de l'alliation avec le substrat.

L'épaisseur de cette première sous-couche doit donc être suffisamment élevée pour former barrière à la diffusion des éléments du substrat de la tôle vers sa surface, mais doit rester suffisamment faible (inférieure ou égale à 0,1 µm) pour éviter des risques d'écaillage de la tôle revêtue (par exemple écaillage après pliage).

La fonction de la deuxième sous-couche est essentiellement une fonction de « mouillage » dans le bain de revêtement ; la nature de cette deuxième sous-couche doit donc être adaptée à celle du bain ; le cas échéant, une deuxième fonction de cette deuxième sous-couche est de fournir une « ressource » ou quantité contrôlée en éléments d'addition et d'alliation au revêtement appliqué au trempé.

Dans le cas particulier où cette première sous-couche est appliquée avant l'étape de traitement thermique de recuit, sa fonction est également de limiter la diffusion vers la surface des éléments d'addition de l'acier, où certains d'entre eux risquent de s'oxyder dans l'atmosphère de recuit.

L'invention peut également présenter une ou plusieurs des caractéristiques suivantes :
- ladite première sous-couche et ladite deuxième sous-couche sont appliquées après l'étape de recuit.

Cette disposition permet de limiter les risques de détérioration des deux sous-couches appliquées : par oxydation au recuit dans le cas d'une deuxième sous-couche contenant de l'aluminium, ou par suite des contraintes thermiques qui se développent lors du recuit, notamment lorsque ces sous-couches sont plus épaisses (cas des revêtements alliés par exemple).
- ledit acier est un acier allié ou microallié contenant des éléments d'addition oxydables dans les conditions dudit traitement thermique de recuit, notamment du silicium.

Comme exemple d'éléments d'addition qui peuvent être oxydables dans ces conditions, on trouve : Si, Mn, Cr, Al, Ti, Nb, B, Mo, Mg, V, Sb, Cu ; dans les aciers alliés ou microalliés, la teneur totale de ces éléments dépasse 0,1% en poids.

Lors d'un traitement thermique de recuit, il est connu que ces éléments, lorsqu'ils ne sont pas combinés et stabilisés, diffusent vers la surface où ils peuvent être susceptibles de s'oxyder ; cette surface oxydée nuit ensuite à la mouillabilité dans le bain de revêtement ; l'application des première et deuxième sous-couche selon l'invention empêche ces inconvénients.

Des caractéristiques additionnelles du procédé selon l'invention font l'objet des revendications 4 à 12.

L'invention a également pour objet des tôles d'acier susceptibles d'être obtenues par le procédé selon l'invention :
- tôle revêtue d'une couche métallique à base d'alliage de fer et de zinc appliquée au trempé caractérisée en ce que ladite couche est homogène en épaisseur et est principalement constituée d'une seule phase d'alliage fer-zinc.
- tôle revêtue d'une couche métallique à base d'aluminium appliquée au trempé, ladite couche étant stratifiée et comprenant une couche interfaciale composée essentiellement d'un ou plusieurs alliages à base de fer et aluminium, caractérisée en ce que l'épaisseur de ladite couche interfaciale est inférieure à 1 µm ; de préférence, la couche stratifiée comprend également une couche superficielle dont la teneur en aluminium est supérieure ou égale à 90%.

Des caractéristiques additionnelles des tôles selon l'invention font l'objet des revendications 16 à 17.

L'invention sera mieux comprise à la lecture de la description qui va suivre, donnée à titre d'exemple non limitatif dans le cas du revêtement en continu d'une bande de tôle d'acier.

L'installation de revêtement en continu comprend, de l'amont vers l'aval, des moyens de nettoyage, des moyens de dépôt d'une première sous-couche mince d'oxyde, des moyens de dépôt d'une deuxième sous-couche mince métallique, des moyens de traitement thermique, des moyens de trempage, des moyens d'essorage et de régulation d'épaisseur et des moyens de solidification.

Dès le début du traitement thermique de recuit de recristallisation jusqu'à la solidification de la couche de revêtement, on prévoit également des moyens de contrôle de l'atmosphère dans laquelle défile la tôle à revêtir.

L'installation de revêtement comprend également des moyens pour faire défiler en continu la bande de tôle à revêtir dans l'installation.

Tous les moyens de l'installation sont connus en eux-mêmes et ne seront donc pas décrits ici en détail.

Les moyens de dépôt d'une première sous-couche et les moyens de dépôt d'une deuxième sous-couche peuvent être par exemple des moyens de dépôt sous vide, des moyens de dépôt par électrodéposition, ou des moyens de dépôt chimique en phase vapeur.

On va maintenant décrire la mise en oeuvre du procédé selon l'invention dans cette installation pour revêtir une bande de tôle en acier, par exemple un acier IF-Ti (Interstitial Free, c'est à dire sans interstitiel au titane) ou un acier au silicium.

Le premier mode de réalisation de l'invention concerne la galvanisation sans alliation : on utilisera donc un bain de zinc additivé d'aluminium à plus de 0,15 % pour inhiber l'alliation fer-zinc d'une manière classique.

On appelle galvanisation sans alliation un revêtement à base de zinc dont la teneur moyenne en fer reste inférieure à environ 1%, tout en étant supérieure à celle du fer dans le bain (qui est généralement de 0,03% en poids).

La tôle à revêtir défile donc dans l'installation de revêtement à l'aide des moyens de défilement.

A l'aide des moyens de nettoyage, on nettoie la surface de tôle à revêtir, par exemple par passage à la flamme nue.

A l'aide des moyens de dépôt de la première sous-couche, on dépose une sous-couche d'oxyde d'épaisseur moyenne comprise entre 0,01 et 0,1 µm.

L'épaisseur de cette sous-couche doit être suffisamment élevée pour former barrière à la diffusion des éléments d'addition de l'acier de la tôle vers sa surface, mais suffisamment faible (inférieure ou égale à 0,1 µm) pour éviter des risques d'écaillage de la tôle revêtue (par exemple au pliage).

Après ce premier dépôt, on peut effectuer un traitement thermique destiné à stabiliser ladite première sous-couche, à savoir, notamment, obtenir un oxyde qui ne risque plus de se transformer dans les étapes suivantes du procédé.

La nature de cette première sous-couche est adaptée pour fournir un ou des oxydes aussi stables que possible dans les conditions des étapes suivantes du procédé.

De préférence, la nature de la première sous-couche est de l'oxyde de chrome (trivalent) ou de l'oxyde de zirconium.

A l'aide des moyens de dépôt de la seconde sous-couche, on dépose ensuite une sous-couche de fer métallique.

L'épaisseur de cette deuxième sous-couche est, dans le cas présent de revêtement non allié, adaptée pour offrir les ressources en fer qui seront nécessaires, au moment du trempé, pour former une couche classique d'inhibition de type Fe₂Al₅ ; comme cette couche d'inhibition qui se forme au trempé est toujours très mince, une épaisseur de moins de 0,5 µm de fer pour cette deuxième sous-couche offrira toujours en pratique une ressource suffisante.

L'épaisseur de cette deuxième sous-couche doit, à l'inverse, rester suffisamment faible pour éviter la formation d'alliage fer-zinc en quantité significative, qui risquerait d'ailleurs de se disperser dans l'épaisseur de la couche de revêtement et d'en détériorer les propriétés.

On obtient alors une surface prête au revêtement au trempé à proprement parler, la tôle étant à ce stade revêtue de deux sous-couches superposées, une sous-couche d'oxyde recouverte d'une sous-couche de fer métallique.

La surface obtenue présente une bonne mouillabilité grâce à la deuxième sous-couche, externe, de fer métallique.

L'avantage de cette préparation de surface préalable est qu'on peut fixer ainsi une surface « universelle » identique pour toutes les nuances d'acier à revêtir dans la même installation, et qu'on peut alors utiliser les mêmes conditions de revêtement au trempé (atmosphère du recuit, température du bain de trempage etc.) pour toutes ces nuances d'acier (pour un type de revêtement donné).

Pour la suite du procédé selon l'invention, on procède d'une manière classique, connue en elle-même : traitement thermique de recuit de recristallisation, trempé, essorage pour réguler l'épaisseur déposée et enfin solidification du revêtement.

Ainsi, grâce à la préparation de surface qui consiste à déposer deux sous-couches au préalable sur la tôle nettoyée on parvient, sur une même installation, à revêtir des tôles d'acier de nuances différentes dans les mêmes conditions, ce qui simplifie considérablement l'exploitation des installations de revêtement et permet d'améliorer sensiblement leur productivité.

Comme ici, les première et deuxième sous-couches ont été appliquées avant le traitement thermique de recuit, la première sous-couche empêche la diffusion vers la surface des éléments d'addition de l'acier et leur oxydation au voisinage de cette surface.

Selon une variante de l'invention, on peut appliquer les première et deuxième sous-couches après l'étape de traitement thermique de recuit ; cette disposition est avantageuse parce qu'on évite une détérioration du « bi-couche » par le traitement thermique, risque d'autant plus grand que ce « bi-couche » est épais comme, généralement, dans le cas des revêtement alliés décrits ci-après.

Dans le cas des revêtements alliés, la fonction « barrière » de la première sous-couche permet d'éviter, au moment du trempé, la formation « d'outburst » (en langue anglaise) ou d'excroissances d'alliage dans l'interface substrat-revêtement.

Le deuxième mode de réalisation de l'invention concerne la galvanisation avec alliation ; à cet effet, on utilisera d'une manière classique un bain de zinc additivé d'aluminium à moins de 0,15 % (ou sans aluminium) ; l'installation comporte alors, en aval, des moyens classiques de traitement thermique d'alliation.

On met alors en oeuvre le procédé selon l'invention comme dans le premier mode de réalisation précédemment décrit à la différence près que :
- on applique la première sous-couche et la deuxième sous-couche après le traitement thermique de recuit ;
- l'épaisseur de la deuxième sous-couche (de fer métallique) est, dans le cas présent de revêtement allié, adaptée pour offrir la ressource ou quantité de fer nécessaire pour l'alliation de la couche de revêtement ; l'épaisseur de cette sous-couche est alors fonction de l'épaisseur de revêtement et du taux d'alliation visés ;
- directement après essorage de la tôle, on la traite thermiquement dans des conditions adaptées de manière à obtenir l'alliation du fer contenu dans la deuxième sous-couche avec le métal du revêtement entraîné après trempé.

Selon ce mode de réalisation, l'épaisseur de la première sous-couche (d'oxyde) doit être aussi suffisamment élevée pour former barrière à la diffusion du fer du substrat dans le revêtement, aux températures du traitement thermique d'alliation (classiquement de l'ordre de 500°C dans le cas des revêtements à base de zinc) qui sont en général inférieures aux températures de recuit (classiquement de l'ordre de 800°C).

Grâce à la sous-couche de fer, on peut contrôler avec une grande précision la quantité totale de fer dans le revêtement allié, toujours indépendamment de la nuance d'acier de la tôle à revêtir.

On voit donc que la facilité d'exploitation déjà mentionnée pour l'installation de revêtement non allié vaut également pour une installation de revêtement allié.

Classiquement, la structure d'un revêtement galvanisé allié est stratifiée en plusieurs sous-couches superposées de phases différentes d'alliage fer-zinc, plus riches en zinc auprès de la surface, plus riches en fer auprès de l'interface substrat-revêtement.

Un revêtement galvanisé allié pris dans son ensemble présente généralement une teneur moyenne en fer comprise entre 8 et 14% en poids.

Du substrat vers la surface, on peut ainsi trouver les sous-couches suivantes : une phase gamma (Γ), plusieurs phases delta (δ dite « compacte » et δ), une phase dzéta (ζ).

Si l'alliation est incomplète, on trouve encore, en surface, de la phase éta (η) correspondant à du revêtement initial de galvanisation non allié au fer.

Grâce à l'invention, notamment à la première sous-couche d'oxyde, on peut maintenant adapter d'une manière connue en elle-même les conditions du traitement thermique d'alliation de façon à obtenir un revêtement galvanisé allié dont la structure n'est plus stratifiée en plusieurs phases différentes d'alliages fer-zinc ; on obtient alors un revêtement ne contenant plus, essentiellement, qu'une seule phase d'alliage dans son épaisseur.

La tôle obtenue présente alors la structure suivante, en partant du substrat d'acier :
- une sous-couche à base d'au moins un oxyde qui est intercalée entre le substrat d'acier et ladite couche de revêtement et dont l'épaisseur moyenne est comprise entre 0,01 et 0,1 µm ;
- une couche de revêtement d'une phase d'alliage fer-zinc, telle qu'une phase Γ, δ ou ζ.

L'épaisseur de cette couche est en général supérieure à 6 µm.

La structure de la couche de revêtement est donc homogène dans son épaisseur ; la phase qui la constitue principalement peut évidement contenir des impuretés ou inclusions.

Ces tôles galvanisées alliées selon l'invention présentent des propriétés différentes selon la nature de cette phase ; selon les cas, on obtient ainsi une très bonne résistance au poudrage, ou une très bonne résistance à l'écaillage, ou une très bonne dureté, voire d'autres propriétés connues attachées à la phase considérée.

Grâce à l'invention, on peut facilement adapter la nature du revêtement galvanisé allié en fonction de l'utilisation de la tôle.

Le troisième mode de réalisation de l'invention concerne la galvanisation sans alliation à l'aide d'un bain de zinc additivé d'aluminium à moins de 0,15 %, c'est à dire d'un bain de zinc normalement utilisé dans l'art antérieur pour la préparation de revêtement de zinc allié.

En procédant (à cette différence près) comme dans le premier mode de réalisation, on parvient, avec le même bain que pour réaliser des revêtement alliés, à un revêtement non allié comme dans le premier mode de réalisation de l'invention.

De préférence, pour limiter les risques d'alliation avec du fer de la deuxième sous-couche, l'épaisseur de cette deuxième sous-couche est inférieure à 0,5 µm.

Un avantage de l'invention est donc de pouvoir utiliser les mêmes types de bains pour des revêtement non alliés et pour des revêtements alliés.

L'invention permet donc de faciliter la gestion des bains métalliques de revêtement.

Le quatrième mode de réalisation de l'invention concerne l'aluminisation « sans alliation » : on utilisera donc d'une manière classique un bain d'aluminium contenant plus de 6% de silicium pour limiter l'alliation à l'interface acier-revêtement.

On appelle aluminisation « sans alliation » un revêtement à base d'aluminium dont la teneur moyenne en fer est de l'ordre de 10%, tout en étant supérieure à celle du fer dans le bain (qui est généralement de l'ordre de 3% en poids).

Il s'agit donc ici d'un revêtement considéré comme « non allié » au fer.

On nettoie la surface de tôle à revêtir puis on effectue le traitement thermique de recuit, comme pour une opération classique d'aluminiage.

Comme précédemment, à l'aide des moyens de dépôt de la première sous-couche, on dépose une sous-couche d'oxyde d'épaisseur moyenne comprise entre 0,01 et 0,1 µm et adaptée à la fonction barrière précédemment décrite.

De préférence, la nature de la première sous-couche est de l'oxyde de chrome (trivalent) ou de l'oxyde de zirconium.

A l'aide des moyens de dépôt de la seconde sous-couche, on dépose ensuite une sous-couche d'une phase d'un alliage de fer et d'aluminium qui, à l'état solide, est susceptible d'être en équilibre avec le bain de revêtement à l'état liquide.

Les paramètres qui définissent cet équilibre et, donc, ladite phase et sa composition, comprennent la température du bain pendant l'étape de trempé et la composition du bain, qui, en pratique, est saturé en fer.

Comme cette phase est en équilibre avec le bain, elle ne se dissout pas significativement dans le bain au moment du trempé.

La teneur en silicium du bain étant supérieure à 6%, de préférence ledit alliage de fer et d'aluminium correspond à la phase dite τ5 ou à la phase dite τ6 qui sont des alliages d'aluminium, de fer et de silicium.

La phase τ5 a une structure hexagonale ; elle est parfois appelée α_{H} ou H ; la teneur en fer de cette phase est généralement comprise entre 29 et 36% en poids ; la teneur en silicium de cette phase est généralement comprise entre 6 et 12% en poids ; le solde se compose essentiellement d'aluminium.

La phase τ6 a une structure monoclinique ; elle est parfois appelée β ou M ; la teneur en fer de cette phase est généralement comprise entre 26 et 29% en poids ; la teneur en silicium de cette phase est généralement comprise entre 13 et 16% en poids ; le solde se compose essentiellement d'aluminium.

L'épaisseur de cette deuxième sous-couche est, dans le cas présent de revêtement non allié, adaptée pour offrir une bonne adhérence à la couche d'aluminium à appliquer au trempé.

On obtient alors une surface prête au revêtement au trempé à proprement parler, la tôle étant à ce stade revêtue de deux sous-couches superposées, une sous-couche d'oxyde recouverte d'une sous-couche métallique contenant du fer.

Pour la suite du procédé selon l'invention, on procède d'une manière classique, connue en elle-même : trempé dans le bain de revêtement, essorage pour réguler l'épaisseur déposée et enfin solidification du revêtement.

On obtient alors une tôle d'acier revêtue d'un alliage aluminium-silicium comparable à ceux de l'art antérieur avec, au niveau du procédé, les avantages identiques à ceux précédemment décrits, notamment à ceux du premier mode de réalisation.

La tôle aluminiée obtenue peut être identique aux tôles aluminiées, c'est à dire que la couche de revêtement comporte aux moins deux strates :
- une couche interfaciale d'alliage d'aluminium, de fer et de silicium, se présentant par exemple sous forme de phases τ5 et/ou τ6.
- une couche superficielle présentant une composition proche de celle du bain, dont l'épaisseur est généralement sensiblement supérieure à celle de la couche interfaciale.

La couche interfaciale est réputée fragile ; cet inconvénient se traduit par l'apparition de fissures dans le revêtement lorsqu'on plie la tôle ; l'addition de plus de 6% de silicium dans le bain a généralement pour but de limiter l'épaisseur de cette couche interfaciale à une valeur de l'ordre de 3 µm.

Cette couche superficielle contient par exemple de l'ordre de 3% en poids de fer, de l'ordre de 9% en poids de silicium, le reste étant essentiellement constitué d'aluminium ; cette couche comprend donc généralement des inclusions de phases à base de silicium ou d'alliage d'aluminium, de fer et de silicium ; il semble que la présence de ces phases entraîne un fragilisation de cette couche superficielle et une diminution de la protection contre la corrosion.

Avantageusement, lorsque l'épaisseur de la deuxième sous-couche selon l'invention est faible, notamment inférieure à 0,5 µm, on obtient un revêtement dont la couche interfaciale d'alliage fer-aluminium-silicium présente une épaisseur inférieure à celle que l'on rencontre dans les tôles aluminiées au trempé de l'art antérieur, notamment inférieure à 1 µm.

La tôle obtenue présente alors la structure suivante, en partant du substrat d'acier :
- une sous-couche à base d'au moins un oxyde qui est intercalée entre le substrat d'acier et ladite couche de revêtement et dont l'épaisseur moyenne est comprise entre 0,01 et 0,1 µm ;
- une couche interfaciale composée essentiellement d'un ou plusieurs alliages à base de fer et aluminium, notamment sous forme de phase dite τ5 ou τ6, dont l'épaisseur est inférieure à 1 µm.
- une couche superficielle à base d'aluminium, dont l'épaisseur est en général supérieure à 5 µm.

L'épaisseur totale de la couche métallique est supérieure à 6 µm.

La teneur en aluminium de la couche superficielle dépend de la teneur en aluminum dans le bain de revêtement ; elle est en général supérieure à 80% ; elle est couramment de l'ordre de 87% en poids.

La teneur moyenne en fer du revêtement (qui prend en compte le fer contenu dans la couche interfaciale) est alors nettement inférieure à 10% en poids ; elle est alors inférieure ou égale à 6% en poids.

Grâce à la faible épaisseur de la couche interfaciale, on obtient une tôle aluminiée résistant mieux à la fissuration.

Sur le plan du procédé, on peut même réaliser des tôles aluminiées selon l'invention présentant la structure précédemment décrite en utilisant un bain d'aluminium dont la teneur en silicium est inférieure à 6%, c'est à dire un bain -réputé conduire à des revêtements aluminiés alliés.

Selon cette variante du procédé, il conviendra alors d'appliquer une deuxième sous-couche répondant à la formule FeAl₃, qui est une phase en équilibre avec ce type de bain saturé en fer.

Ainsi, alors que le bain de revêtement ne contient pas ou contient peu d'inhibiteur d'alliation, comme du silicium, on obtient une tôle revêtue d'une couche à base d'aluminium dont la couche interfaciale d'alliage présente pourtant une faible épaisseur.

Les deux sous-couches selon l'invention servent donc d'inhibiteur d'alliation en remplacement du silicium dans le bain.

Puisqu'il n'est plus nécessaire d'introduire un inhibiteur d'alliation dans le bain de revêtement, il devient possible d'obtenir des revêtements ne contenant pas d'inhibiteur d'alliation.

On peut ainsi obtenir des revêtements plus riches en aluminium que dans l'art antérieur ; comme le bain est, en pratique, saturé en fer (3% en poids) et pour des teneurs en silicium inférieures à 6%, on obtient des revêtements contenant plus de 90% en poids d'aluminium, voire plus de 96% en poids d'aluminium.

La couche superficielle du revêtement contient alors beaucoup moins d'inclusions des phases précédemment citées, ce qui améliore la résistance à la fissuration du revêtement et la protection contre la corrosion. L'exemple suivant illustre le premier mode de réalisation de l'invention :

On cherche à revêtir deux tôles d'acier : l'une de nuance IF-Ti et l'autre de marque SOLDUR de la Société SOLLAC qui présente la composition suivante : C : 0,099 %- Mn : 1,260 %- P : 0,011 % - S : 0,01 % - Si : 0,259 % - Al : 0,028 % - Ni : 0,017 % - Cr : 0,016 % - Cu : 0,006 % - Mo : 0,001 % - Sn : 0,001 % - Nb : 0,057 % - V : 0,002 % - Ti : 0,003 %- N : 0,004 %.

Selon l'invention, après nettoyage de la surface, on dépose la première et la deuxième sous-couches sous vide par pulvérisation magnétron.

Première sous-couche : Cr2O3 - épaisseurs : un essai à 30 nm et un essai à 50 nm.

Deuxième sous-couche : fer pur - épaisseurs : un essai à 30 nm et un essai à 50 nm.

Galvanisation :
- recuit : maintien de la tôle à revêtir à la température de environ 800°C pendant environ 1 minute sous une atmosphère d'azote contenant 5 à 10% d'hydrogène.
- bain de zinc contenant 0,16% d'aluminium, 0,03% de fer, à 455°C.
- conditions de trempé : avant trempé, la tôle d'acier est refroidie à 470°C; le temps d'immersion étant fixé à environ 3 secondes.
- épaisseur couche déposée (après essorage) : 10 µm.

Par le même procédé, on réalise la même qualité de revêtement sur les deux nuances d'acier, pourtant fort différentes ; on constate notamment que les deux types de tôles présentent une excellente mouillabilité dans le bain de galvanisation.

## Revendications

1. Procédé de revêtement métallique d'une tôle d'acier dans lequel :
- on nettoie la surface de ladite tôle à revêtir,
- on effectue un traitement thermique de recuit de ladite tôle nettoyée,
- on trempe ladite tôle traitée dans un bain liquide du métal de revêtement,
- on extrait ensuite la tôle dudit bain,
- et on solidifie la couche métallique de revêtement entraînée sur la tôle à la sortie dudit bain,
caractérisé en ce que, après l'étape de nettoyage et avant l'étape de trempé :
- on applique sur ladite surface une première sous-couche à base d'au moins un oxyde d'épaisseur moyenne comprise entre 0,01 et 0,1 µm,
- et on applique ensuite, sur ladite première sous-couche, une deuxième sous-couche métallique contenant au moins 20% en poids de fer.

2. Procédé selon la revendication 1 caractérisé en ce que ladite première sous-couche et ladite deuxième sous-couche sont appliquées après l'étape de recuit.

3. Procédé selon l'une quelconque des revendications 1 ou 2 caractérisé en ce que ledit acier est un acier allié ou microallié contenant des éléments d'addition oxydables dans les conditions dudit traitement thermique de recuit, notamment du silicium.

4. Procédé selon l'une quelconque des revendications 1 à 3 caractérisé en ce que ladite première sous-couche est à base d'oxyde de chrome trivalent ou d'oxyde de zirconium.

5. Procédé selon l'une quelconque des revendications 1 à 4 caractérisé en ce que :
- ledit métal de revêtement est à base de zinc,
- ladite deuxième sous-couche métallique est à base de fer.

6. Procédé selon l'une quelconque des revendications 1 à 4 caractérisé en ce que :
- ledit métal de revêtement est à base d'aluminium,
- ladite deuxième sous-couche métallique est à base d'un alliage de fer et d'aluminium en équilibre avec ledit bain saturé en fer.

7. Procédé selon la revendication 6 caractérisé en ce que :
- la teneur en silicium dudit bain est inférieure à 6%,
- ledit alliage de fer et d'aluminium correspond au composé FeAl₃.

8. Procédé selon la revendication 6 caractérisé en ce que :
- la teneur en silicium dudit bain est supérieure à 6%,
- ledit alliage de fer et d'aluminium contient également du silicium et présente une composition correspondant à une phase dite τ5 ou à une phase dite τ6.

9. Procédé selon l'une quelconque des revendications précédentes pour la préparation d'un revêtement dit « non allié » au fer, caractérisé en ce que l'épaisseur moyenne de ladite deuxième sous-couche appliquée est inférieure à 0,5 µm.

10. Procédé selon la revendication 9 caractérisé en ce que, lorsque ledit métal de revêtement est à base de zinc, la teneur en aluminium dans ledit bain de métal est inférieure à 0,15%.

11. Procédé selon la revendication 9 caractérisé en ce que, lorsque ledit métal de revêtement est à base d'aluminium, la teneur en silicium dans ledit bain de métal est inférieure à 6%.

12. Procédé selon l'une quelconque des revendications 1 à 8 pour la préparation d'un revêtement dit « allié » au fer contenant une quantité de fer prédéterminée, caractérisé en ce que :
- l'épaisseur de ladite deuxième sous-couche est adaptée pour fournir ladite quantité de fer du revêtement,
- après extraction de la tôle dudit bain, on effectue un traitement thermique d'alliation dans des conditions adaptées pour allier le fer contenu dans ladite deuxième sous-couche avec ladite couche métallique de revêtement entraînée sur la tôle.

13. Tôle d'acier revêtue d'une couche métallique à base d'alliage de fer et de zinc appliquée au trempé susceptible d'être obtenue par un procédé selon la revendication 12, caractérisée en ce que ladite couche est homogène en épaisseur et est principalement constituée d'une seule phase d'alliage fer-zinc.

14. Tôle d'acier revêtue d'une couche métallique à base d'aluminium appliquée au trempé susceptible d'être obtenue par un procédé selon l'une quelconque des revendications 6 à 8, et 9 et 11 dépendantes de l'une quelconque des revendications 6 à 8, ladite couche étant stratifiée et comprenant une couche interfaciale composée essentiellement d'un ou plusieurs alliages à base de fer et aluminium, caractérisée en ce que l'épaisseur de ladite couche interfaciale est inférieure à 1 µm.

15. Tôle selon la revendication 14 dont ladite couche métallique stratifiée comprend également une couche superficielle caractérisée en ce que en ce que la teneur en aluminium dans ladite couche superficielle est supérieure ou égale à 90%.

16. Tôle selon l'une quelconque des revendications 13 à 15 caractérisée en ce qu'elle comporte une sous-couche à base d'au moins un oxyde qui est intercalée entre le substrat d'acier et ladite couche de revêtement et dont l'épaisseur moyenne est comprise entre 0,01 et 0,1 µm.

17. Tôle selon l'une quelconque des revendications 13 à 16 caractérisée en ce que l'épaisseur de ladite couche métallique est supérieure à 6 µm.

## Patentansprüche

1. Verfahren zur metallischen Beschichtung eines Stahlbleches, bei dem:
- die Oberfläche des zu beschichtenden Bleches gereinigt wird,
- eine thermische Glühbehandlung des gereinigten Bleches durchgeführt wird,
- das behandelte Blech in ein Flüssigbad aus dem Beschichtungsmetall eingetaucht wird,
- das Blech anschliessend aus dem Bad genommen wird und
- eine Erstarrung der vom Blech aus dem Bad mitgenommenen metallischen Beschichtung vorgenommen wird,
dadurch gekennzeichnet, dass nach dem Reinigungsvorgang und vor dem Tauchvorgang:
- auf der Oberfläche eine erste Unterschicht aufgebracht wird auf Basis wenigstens eines Oxyds, deren mittlere Dicke zwischen 0,01 und 0,1 µm liegt und
- anschliessend auf die erste Unterschicht eine zweite metallische Unterschicht aufgebracht wird, die mindestens 20 Gewichtsprozent Eisen enthält.

2. Verfahren nach Anspruch 1, dadurch gekennzeichnet, dass diese erste Unterschicht und diese zweite Unterschicht nach dem Glühvorgang aufgebracht werden.

3. Verfahren nach einem der Ansprüche 1 oder 2, dadurch gekennzeichnet, dass der Stahl ein legierter oder mikrolegierter Stahl ist, der Legierungselemente enthält, die bei den Bedingungen der thermischen Glühbehandlung oxydierbar sind, insbesondere Silizium.

4. Verfahren nach einem der Ansprüche 1 bis 3, dadurch gekennzeichnet, dass die erste Unterschicht eine Schicht auf Basis eines dreiwertigen Chromoxyds oder eines Zirkonoxyds ist.

5. Verfahren nach einem der Ansprüche 1 bis 4, dadurch gekennzeichnet, dass:
- das Beschichtungsmetall ein Metall auf Basis Zink ist
- die zweite metallische Unterschicht eine Schicht auf Basis Eisen ist.

6. Verfahren nach einem der Ansprüche 1 bis 4, dadurch gekennzeichnet, dass:
- das Beschichtungsmetall ein Metall auf Basis Aluminium ist
- die zweite metallische Unterschicht eine Schicht auf Basis einer Legierung aus Eisen und Aluminium ist, die sich im Gleichgewicht mit dem mit Eisen gesättigten Bad befindet.

7. Verfahren nach Anspruch 6, dadurch gekennzeichnet, dass:
- der Gehalt an Silizium im Bad geringer als 6% ist,
- die Legierung aus Eisen und Aluminium der Zusammensetzung FeAl3 entspricht.

8. Verfahren nach Anspruch 6, dadurch gekennzeichnet, dass
- der Gehalt an Silizium im Bad grösser als 6% ist
- die Legierung aus Eisen und Aluminium ausserdem Silizium enthält und einen Aufbau entsprechend einer sogenannten τ5-Phase oder einer sogenannten τ6-Phase aufweist.

9. Verfahren nach einem der vorhergehenden Ansprüche zur Herstellung einer nicht mit Eisen legierten Beschichtung, dadurch gekennzeichnet, dass die mittlere Dicke der aufgebrachten zweiten Unterschicht kleiner als 0,5 µm ist.

10. Verfahren nach Anspruch 9, dadurch gekennzeichnet, dass das Beschichtungsmetall ein Metall auf Basis Zink ist, wobei der Gehalt an Aluminium im Metallbad kleiner als 0,15% ist.

11. Verfahren nach Anspruch 9, dadurch gekennzeichnet, dass, wenn das Beschichtungsmetall ein Metall auf Basis Aluminium ist, der Gehalt an Silizium im Metallbad kleiner als 6% ist.

12. Verfahren nach einem der Ansprüche 1 bis 8 zur Herstellung einer mit Eisen legierten Beschichtung, die eine vorgegebene Menge an Eisen enthält, dadurch gekennzeichnet, dass :
- die Dicke der zweiten Unterschicht derart gewählt wird, dass diese Menge an Eisen für die Beschichtung zur Verfügung steht
- nach dem Herausnehmen des Bleches aus dem Bad eine thermische Behandlung der Legierungsbildung unter derartigen Bedingungen vorgenommen wird, dass das in der zweiten Unterschicht enthaltene Eisen eine Legierung bildet mit der vom Blech mitgenommenen metallischen Beschichtung.

13. Stahlblech, das mit einer metallischen Schicht auf Basis einer Legierung aus Eisen und Zink beschichtet ist, die durch ein Tauchverfahren aufgebracht ist und das durch ein Verfahren nach 12 hergestellt worden ist, dadurch gekennzeichnet, dass diese Schicht über ihre Dicke homogen ist und im wesentlichen aus einer einzigen Phase einer Eisen - Zink - Legierung besteht.

14. Stahlblech, das mit einer metallischen Schicht auf Basis Aluminium beschichtet ist, die durch ein Tauchverfahren aufgebracht ist und das durch ein Verfahren nach einem der Ansprüche 6 bis 8 und 9 bis 11 hergestellt worden ist, die von einem der Ansprüche 6 bis 8 abhängen, wobei diese Schicht geschichtet ist und eine Übergangsflächenschicht aufweist, die im wesentlichen aus einer oder mehreren Legierungen auf Basis Eisen und Aluminium besteht, dadurch gekennzeichnet, dass die Dicke dieser Übergangsflächenschicht kleiner als 1 µm ist.

15. Blech nach Anspruch 14, dessen geschichtete metallische Schicht ausserdem eine Oberflächenschicht aufweist, dadurch gekennzeichnet, dass der Gehalt an Aluminium in dieser Oberflächenschicht grösser als oder gleich 90% ist.

16. Blech nach einem der Ansprüche 13 bis 15, dadurch gekennzeichnet, dass es eine Unterschicht auf Basis wenigstens eines Oxyds aufweist, die zwischen dem Substrat aus Stahl und der Beschichtung angeordnet ist und deren mittlere Dicke zwischen 0,01 und 0,1 µm liegt.

17. Blech nach einem der Ansprüche 13 bis 16, dadurch gekennzeichnet, dass die Dicker dieser metallischen Schicht grösser als 6 µm ist.

## Claims

1. Process for the metal coating of a steel sheet, in which:
- the surface of the said sheet to be coated is cleaned;
- an annealing heat treatment is carried out on the said cleaned sheet;
- the said heated sheet is dipped into a liquid bath of the coating metal;
- the sheet is then removed from the said bath; and
- the metal coating layer entrained on the sheet as it leaves the said bath is solidified,
characterized in that, after the cleaning step and before the dipping step:
- a first underlayer based on at least one oxide, with a mean thickness of between 0.01 and 0.1 µm, is applied to the said surface, and then
- a second metal underlayer, containing at least 20% iron by weight, is applied to the said first underlayer.

2. Process according to Claim 1, characterized in that the said first underlayer and the said second underlayer are applied after the annealing step.

3. Process according to either of Claims 1 and 2, characterized in that the steel is an alloy steel or microalloy steel containing additional elements that are oxidizable under the conditions of the said annealing heat treatment, especially silicon.

4. Process according to any one of Claims 1 to 3, characterized in that the said first underlayer is based on trivalent chromium oxide or on zirconium oxide.

5. Process according to any one of Claims 1 to 4, characterized in that:
- the said coating metal is based on zinc and
- the said second metal underlayer is based on iron.

6. Process according to any one of Claims 1 to 4, characterized in that:
- the said coating metal is based on aluminium and
- the said second metal underlayer is based on an iron-aluminium alloy in equilibrium with the said iron-saturated bath.

7. Process according to Claim 6, characterized in that:
- the silicon content of the said bath is less than 6% and
- the said iron-aluminium alloy corresponds to the compound FeAl₃.

8. Process according to Claim 6, characterized in that:
- the silicon content of the said bath is greater than 6% and
- the said iron-aluminium alloy also contains silicon and has a composition corresponding to a phase called the τ5 phase or a phase called the τ6 phase.

9. Process according to any one of the preceding claims for the preparation of a coating called a "non-iron-alloyed" coating, characterized in that the mean thickness of the said second underlayer applied is less than 0.5 µm.

10. Process according to Claim 9, characterized in that, when the said coating metal is based on zinc, the aluminium content of the said metal bath is less than 0.15%.

11. Process according to Claim 9, characterized in that, when the said coating metal is based on aluminium, the silicon content of the said metal bath is less than 6%.

12. Process according to any one of Claims 1 to 8, for the preparation of a coating called an "iron-alloyed" coating, containing a predetermined amount of iron, characterized in that:
- the thickness of the said second underlayer is suitable for providing the coating with the said amount of iron, and
- after the sheet has been removed from the bath, an alloying heat treatment is carried out under conditions suitable for alloying the iron contained in the said second underlayer with the said metal coating layer entrained on the sheet.

13. Steel sheet hot-dipped coated with a metal layer based on an iron-zinc alloy, capable of being obtained by a process according to Claim 12, characterized in that the said layer is homogeneous in terms of thickness and mainly consists of a single phase of an iron-zinc alloy.

14. Steel sheet hot-dipped coated with an aluminium-based metal layer, that can be obtained by a process according to any one of Claims 6 to 8 and Claims 9 and 11 which depend on any one of Claims 6 to 8, the said layer being laminated and comprising an interfacial layer essentially composed of one or more iron-aluminium-based alloys, characterized in that the thickness of the said interfacial layer is less than 1 µm.

15. Sheet according to Claim 14, the said laminated metal layer of which also comprises a surface layer, characterized in that the aluminium content of the said surface layer is greater than or equal to 90%.

16. Sheet according to any one of Claims 13 to 15, characterized in that it includes an underlayer based on at least one oxide, which is sandwiched between the steel substrate and the said coating layer and the mean thickness of which is between 0.01 and 0.1 µm.

17. Sheet according to any one of Claims 13 to 16, characterized in that the thickness of the said metal layer is greater than 6 µm.
